# EUROPÄISCHE PATENTSCHRIFT

(11) **EP 0 526 755 B1**
(45) Veröffentlichungstag und Bekanntmachung des Hinweises auf die Patenterteilung: **26.05.1999**
(21) Anmeldenummer: 92111649.7
(22) Anmeldetag: 09.07.1992
(51) Int. Cl.: B22D 11/06, B22D 11/00

(54) **Bandgiessverfahren für Kupferlegierungen**
Method for strip casting Cu-alloys
Procédé pour la coulée en bande d'alliages de Cu

(30) Priorität: 07.08.1991 DE 4126079
(43) Veröffentlichungstag der Anmeldung: 10.02.1993
(73) Patentinhaber: WIELAND-WERKE AG, 89079 Ulm (DE)
(72) Erfinder: Dürrschnabel, Wolfgang, Dr., W-7919 Bellenberg (DE); Müller, Hilmar R., Dr., W-7919 Bellenberg (DE); Kehse, Georg, Dr., W-7958 Laupheim (DE); Bögel, Andreas, Dr., W-7913 Senden (DE); Breu, Monika, Dr., W-7900 Ulm (DE)

(56) Entgegenhaltungen:
- WO-A-87/01631
- DE-A- 3 803 194
- DE-A- 4 101 912
- FR-A- 2 360 681
- FR-A- 2 610 551

## Beschreibung

Die Erfindung betrifft ein Gießverfahren nach dem Oberbegriff des Anspruchs 1.
Es ist bekannt, daß eine Reihe von Kupferlegierungen mit der herkömmlichen Methode des Blockgießens mit anschließender Warm- und Kaltumformung mit Zwischenglühungen nicht oder nur unter schlechter Wirtschaftlichkeit herzustellen sind, weil
a) die Warmumformung aufgrund von Korngrenzenausscheidungen, Seigerungen oder anderen Inhomogenitäten schwierig ist oder
b) die Gußplatten nach dem konventionellen Abkühlen spannungsempfindlich sind.

Ein Teil der geschilderten Probleme kann zwar durch das seit Jahren geübte konventionelle Gießen von Streifen in der Dicke von etwa 10 - 20 mm abgeschwächt werden, jedoch lassen sich die geschilderten Nachteile, insbesondere das Auftreten von Seigerungen, nicht weit genug unterdrücken. Diese dickeren Streifen erfordern daher noch eine umständliche Nachbehandlung, beispielsweise eine Homogenisierungsglühung bei hohen Temperaturen direkt nach dem Gießen bzw. nach einer geringen Kaltvorumformung vor der eigentlichen Weiterverarbeitung zu Band.

Der Erfindung liegt daher die Aufgabe zugrunde, ein Gießverfahren für ausscheidungsbildende und/oder spannungsempfindliche und/oder seigerungsempfindliche Kupferlegierungen anzugeben, bei dem, sofern es sich um ausscheidungsbildende Kupferlegierungen handelt, die Ausbildung der Ausscheidungen ganz unterdrückt oder nur in Form von sehr feinen Dispersionen ohne weitere Nachbehandlung erzielt wird, und bei dem hinsichtlich der spannungsempfindlichen Kupferlegierungen der Aufbau von Eigenspannungen weitgehend vermieden wird und bei dem, sofern es sich um seigerungsempfindliche Legierungen handelt, das Auftreten von Seigerungen soweit abgeschwächt wird, daß die Legierungen direkt kaltumformbar werden.

Die Aufgabe wird erfindungsgemäß durch die kennzeichnenden Merkmale des Anspruchs 1 gelöst.
Unter Erstarrungsgeschwindigkeit soll dabei die mittlere Geschwindigkeit verstanden werden, mit der die Kristallisationsfront in die flüssige Phase fortschreitet.

Durch die Einhaltung dieser Bedingungen wird ein gezielter Gefügezustand "in situ" eingestellt, welcher die unmittelbare Weiterverarbeitung, eventuell nach einem mechanischen Entfernen der Gußhaut durch Zerspanen, durch Kaltwalzen ermöglicht. Die geringe Gußdicke führt gleichzeitig zu geringen erträglichen Spannungen im Produkt.

Es ist zwar aus der DE-PS 3.803.194 ein Bandgießverfahren für Phosphor-Bronze bekannt, bei dem zur Vermeidung von Seigerungen hohe Abkühlgeschwindigkeiten empfohlen werden. Dabei ist jedoch nicht erkannt worden, daß die Abkühlgeschwindigkeit von der Schmelzetemperatur bis zur Endtemperatur des Gießverfahrens metallkundlich unerheblich ist, um die geschilderten Nachteile bei ausscheidungsbildenden, spannungsempfindlichen oder stark seigernden Kupferlegierungen zu vermeiden. Entscheidend ist vielmehr die Einstellung einer geeigneten Kombination zwischen der Geschwindigkeit der Erstarrungsfront bei der Verfestigung der Schmelze und dem lokal wirkenden Temperaturgradienten.

Zu der zwischen Abkühlgeschwindigkeit (Ṫ), lokalem Temperaturgradienten (G) und Erstarrungsgeschwindigkeit (ẋ) geltenden Beziehung:$\begin{matrix}\begin{matrix}\frac{\text{dT}}{\text{dt}} \text{=} \frac{\text{dT}}{\text{dx}} \text{·} \frac{\text{dx}}{\text{dt}} \\ {\text{T}}^{̇} \text{= G ·} {\text{x}}^{̇} \text{[K/s]}\end{matrix}\end{matrix}$ wird beispielsweise verwiesen auf das Lehrbuch von W. Kurz/P.R. Sahm: "Gerichtet erstarrte eutektische Werkstoffe", Springer-Verlag (1975), S. 170 bis 175.

Unter dem "lokalen" Temperaturgradienten (G) soll dabei der unmittelbar an der Erstarrungsfront herrschende Temperaturgradient verstanden werden.

Auch die Definition einer Abkühlgeschwindigkeit im Flüssig-Fest-Phasengemenge kann diese Einstellung und ihre dauernde Aufrechterhaltung nicht zutreffend beschreiben. Das erfindungsgemäße Gießverfahren läßt jedoch gerade hierbei eine zielgerichtete Arbeitsweise zu.

Es ist durch die Steuerung der Erstarrungsgeschwindigkeiten und lokal wirkenden Temperaturgradienten mit dem erfindungsgemäßen Gießverfahren möglich, die Verteilungsgleichgewichte vor der Erstarrungsfront so zu gestalten, daß bestimmte Erstarrungsvorgänge gezielt unterdrückt und andere Erstarrungsvorgänge bevorzugt werden können. Auf diesem Wege können z.B. peritektische Erstarrungsvorgänge, wie sie im System Kupfer-Eisen oder Kupfer-Zinn mit den unerwünschten Folgen primärer Eisenausscheidung (bei CuFe) oder extremer Seigerungen (bei CuSn) bekannt sind, so umgeformt werden, daß sie eutektisch ablaufen und die unerwünschten Folgen ausbleiben. Diese beim erfindungsgemäßen Einsatz des Gießverfahrens gemachten Beobachtungen werden durch neueste Ergebnisse der Forschung (z.B. D.H.StJohn, Acta metall. mater. 38 (1990), 631-636) gestützt. Die Einstellung der notwendigen Erstarrungsgeschwindigkeit geschieht bei dem erfindungsgemäßen Verfahren durch die Festlegung einer geeigneten Gießdicke, wobei Werkstoffe mit höherer Wärmeleitfähigkeit das Gießen dickerer Bänder im oberen erfindungsgemäßen Dickenbereich erlauben, bei niedrigerer Wärmeleitfähigkeit wird vorzugsweise am unteren Ende der Banddicke gearbeitet. Weiterer möglicher Einstellparameter ist die Kühlwirkung über die Menge des aufgebrachten Wassers.

Bei Kupferlegierungen mittlerer Wärmeleitfähigkeit (10 - 80 W/mK) wird vorzugsweise ein Strang im Dickenbereich von 1 - 5 mm gegossen. Es empfiehlt sich, vor allem bei ausscheidungs- und seigeungsempfinglichen Legierungen eine Erstarrungsgeschwindigkeit x̊ von 6 - 8 mm/s einzuhalten. Die Aufgabe der Schmelze erfolgt entweder auf die Umlenkrolle des Bandes in Positionen zwischen der 9- und 12 Uhr-Lage oder auf das zwischen den beiden Transportrollen aufgespannte Kühlerband.

Nach dem erfindungsgemäßen Gießverfahren lassen sich insbesondere Gruppen ausscheidungsbildender und/oder spannungsempfindlicher und/oder seigerungsanfälliger Kupferlegierungen behandeln:
1. Kupfer-Eisen-Zink-Phosphor-Legierung der folgenden Zusammensetzung:
   1,8 - 2,6% Eisen; 0,05 - 0,2% Zink; 0,015 - 0,15% Phosphor; Rest Kupfer und übliche Verunreinigungen sowie wahlweiser Zusatz eines oder mehrerer Elemente aus der Gruppe Titan, Zirkon, Magnesium, Zinn bis maximal 0,5%.
2. Kupfer-Eisen-Phosphor-Legierung der folgenden Zusammensetzung:
   0,05 - 1,5% Eisen; 0,01 - 0,45% Phosphor; Rest Kupfer und übliche Verunreinigungen sowie wahlweiser Zusatz eines oder mehrerer Elemente aus der Gruppe Magnesium, Titan, Zirkon, Beryllium, Zinn bis maximal 0,4%.
3. Kupfer-Chrom-Legierung der folgenden Zusammensetzung:
   0,3 - 1,2% Chrom; Rest Kupfer und übliche Verunreinigungen sowie wahlweiser Zusatz eines oder mehrerer Elemente aus der Gruppe Zirkon, Titan, Eisen, Silizium bis maximal 0,5%.
4. Kupfer-Chrom-Titan-Silizium-Legierung der folgenden Zusammensetzung:
   0,1 - 0,5% Chrom; 0,01 - 0,5 % Titan; 0,01 - 0,25 % Silizium; Rest Kupfer und übliche Verunreinigungen sowie wahlweiser Zusatz eines oder mehrerer Elemente aus der Gruppe Zink, Eisen, Nickel bis maximal 0,4%.
5. Kupfer-Zirkon-Legierung der folgenden Zusammensetzung:
   0,02 - 0,3% Zirkon; Rest Kupfer und übliche Verunreinigungen sowie wahlweiser Zusatz eines oder mehrerer Elemente aus der Gruppe Eisen, Chrom, Zinn, Phosphor bis maximal 0,4%.
6. Kupfer-Nickel-Zinn-Legierung der folgenden Zusammensetzung:
   5,0 - 15,5% Nickel; 2 - 8,5% Zinn; Rest Kupfer und übliche Verunreinigungen sowie wahlweiser Zusatz eines oder mehrerer Elemente aus den Gruppen Mangan, Eisen, Zink bis 1,5%; Chrom, Titan, Magnesium, Zirkon bis 0,5%; Phosphor bis 0,3%.
7. Kupfer-Nickel-Zinn-Titan-Chrom-Legierung der folgenden Zusammensetzung:
   0,2 - 3,0% Nickel; 0,2 - 3,0% Zinn; 0,1 - 1,5% Titan; 0,5 - 1% Chrom; Rest Kupfer und übliche Verunreinigungen sowie wahlweiser Zusatz eines oder mehrerer Elemente aus der Gruppe Eisen, Zink bis 1%.
8. Kupfer-Nickel-Zinn-Aluminium-Legierung der folgenden Zusammensetzung:
   4 - 10% Nickel; 1 - 3% Zinn; 1 - 3% Aluminium; Rest Kupfer und übliche Verunreinigungen sowie wahlweiser Zusatz eines oder mehrerer Elemente aus den Gruppen Mangan, Eisen, Zink, Silizium bis 1%; Zirkon, Chrom, Titan bis 0,5%; Magnesium und Phosphor bis 0,3%.
9. Kupfer-Nickel-Silizium-Legierung der folgenden Zusammensetzung:
   1 - 4% Nickel; 0,2 - 0,8% Silizium; Rest Kupfer und übliche Verunreinigungen sowie wahlweiser Zusatz eines oder mehrerer Elemente aus den Gruppen Eisen, Mangan, Zink, Zinn bis 1,5%; Chrom, Titan, Magnesium bis 0,8%; Zirkon, Phosphor bis 0,3%.
10. Kupfer-Zinn-Phosphor-Legierung der folgenden Zusammensetzung:
   1 - 11% Zinn; 0,01 - 0,35% Phosphor; Rest Kupfer und übliche Verunreinigungen sowie möglicher Zusatz eines oder mehrerer Elemente aus den Gruppen: Zink bis 6%; Eisen, Mangan, Nickel bis 2,5%; Chrom, Titan, Magnesium bis 0,5%; Zirkon bis 0,2%.
11. Kupfer-Zink-Legierung der folgenden Zusammensetzung:
   2 - 51% Zink; Rest Kupfer und übliche Verunreinigungen sowie wahlweiser Zusatz eines oder mehrerer Elemente aus den Gruppen: Blei bis 4%; Eisen, Zinn bis 2%; Nickel bis 3%; Silizium bis 2%; Chrom, Titan, Magnesium bis 0,5%; Zirkon bis 0,3%; Phosphor bis 0,2%.

Die Erfindung wird anhand des folgenden Ausführungsbeispiels näher erläutert. Es zeigt

Fig. 1 schematisch eine Gießvorrichtung zur kontinuierlichen Herstellung eines endabmessungsnahen Metallstrangs 1 der Dicke D. Die in einem Verteiler 2 vorhandene Metallschmelze 3 wird über einen Kanal 4 von oben auf ein endloses Kühlband 5 aus Metall gegeben, das über Umlenkrollen 6, 7 umläuft. Das Metallband 5 wird von der Unterseite intensiv gekühlt (vgl. die mit Ziffer 8 bezeichneten Wasserdüsen). Durch die intensive Kühlung wird ein rascher Wärmeentzug erreicht, welcher in Verbindung mit den anderen Verfahrensparametern zur Erzielung einer hohen Erstarrungsgeschwindigkeit führt.

### Beispiel 1:

Mit der oben beschriebenen Vorrichtung wurde ein Strang 1 aus der Legierung CuNi8Al1,6 Sn1,7 in einer Dicke D = 7 mm und einer Breite von 200 mm mit einer Gießgeschwindigkeit von 10 m/min gegossen. Die Erstarrungsgeschwindigkeit wurde hierbei zu x̊ = 2,2 mm/s ermittelt. Nach Abfräsen von jeweils 0,5 mm der Dicke von der Ober- und Unterseite des gegossenen Streifens konnte das Material um 90% kaltgewalzt werden ohne Kantenrisse oder sonstige Walzfehler.

Beim konventionellen Strangguß von Warmwalzplatten des Formates 820 x 130 x ca. 5000 mm wurde ein Gefüge erzeugt, das durch Warmwalzen nicht weiter und nach einer Homogenisierung nur mit extrem starken Kantenrissen, welche sich über etwa ein Drittel der Plattenbreite erstreckten, warmgewalzt werden konnte.

In Fig. 2 ist das Gußgefüge des gemäß der Erfindung gefertigten Bandes dargestellt bei 50facher Vergrößerung. Man erkennt zwar noch eine feine Dendritenstruktur, der Dendritenarmabstand ist jedoch auf 1/5 des Wertes für den konventionellen Guß abgefallen, weiter sind die Korngrenzen ausscheidungsfrei.

### Beispiel 2:

Ein Strang 1 aus der Legierung CuNi6Sn6 in einer Dicke D von 6,5 mm und einer Breite von 150 mm wurde mit einer Gießgeschwindigkeit von 12 m/min gegossen. Die Erstarrungsgeschwindigkeit wurde hierbei zu x̊ = 2,1 mm/s ermittelt.

Nach Abfräsen von jeweils 0,5 mm der Dicke von der Ober- und Unterseite des gegossenen Streifens konnte das Material um 87% kaltgewalzt werden ohne Kantenrisse oder sonstige Walzfehler. Das Gefüge des gegossenen Bandes zeigt die Fig. 3 bei 1000facher Vergrößerung. Es sind geringe Ausscheidungen zu erkennen, welche jedoch die Umformbarkeit nicht beeinträchtigen.

Gießt man dagegen nach dem konventionellen Stranggießverfahren Stangen oder Platten, so erhält man ein Gefüge, wie es Fig. 4 darstellt (ebenfalls 1000fache Vergrößerung). Es sind hier sehr große Bereiche zu erkennen, in denen das Gefüge eine mehrphasige Struktur aufweist. In diesen dunkel gestreiften Gefügebereichen ist der mittlere Zinngehalt gegenüber der Umgebung um etwa 5 Gew.-% angehoben. Es handelt sich hier also um Seigerungen, welche in Form eines Eutektikums erstarrt sind. Dieses Gefüge weist eine sehr eingeschränkte Umformbarkeit sowohl in der Wärme als auch bei niedrigen Temperaturen auf.

## Patentansprüche

1. Gießverfahren zur Herstellung eines streifenförmigen Strangs (1) aus einer Schmelze (3) aus einer ausscheidungsbildenden und/oder spannungsempfindlichen und/oder seigerungsanfälligen Kupferlegierung,
dadurch gekennzeichnet,
daß ein Strang (1) bis zu einer Dicke D ≤ 8 mm unter Einhaltung einer Erstarrungsgeschwindigkeit ẋ = 0,2 bis 8 mm/s auf ein umlaufendes, intensiv gekühltes Metallband (5) gegossen wird, wobei die Erstarrungsgeschwindigkeit ẋ durch die äußeren Kühlbedingungen und die Wahl der Banddicke eingestellt wird, indem einem Werkstoff mit höherer Wärmeleitfähigkeit eine größere Banddicke und einem Werkstoff mit niedrigerer Wärmeleitfähigkeit eine geringere Banddicke zugeordnet wird.

2. Gießverfahren nach Anspruch 1,
dadurch gekennzeichnet,
daß ein Strang (1) im Dickenbereich D = 1 bis 5 mm gegossen wird.

3. Gießverfahren nach Anspruch 1 oder 2,
dadurch gekennzeichnet,
daß eine Erstarrungsgeschwindigkeit ẋ = 6 bis 8 mm/s eingehalten wird.

4. Gießverfahren nach einem oder mehreren der Ansprüche 1 bis 3,
dadurch gekennzeichnet,
daß die Schmelze (3) im Bereich der Umlenkrolle (6) zwischen der 9- und 12 Uhr-Lage auf das Metallband (5) aufgegeben wird.

5. Gießverfahren nach einem oder mehreren der Ansprüche 1-3,
dadurch gekennzeichnet,
daß die Schmelze (3) hinter der Scheitelposition der Umlenkrolle (6) auf das Metallband (5) aufgegeben wird.

6. Gießverfahren nach einem oder mehreren der Ansprüche 1 - 5,
dadurch gekennzeichnet,
daß ein Strang (1) aus einer Kupfer-Eisen-Zink-Phosphor-Legierung der folgenden Zusammensetzung gegossen wird:
1,8 - 2,6% Eisen; 0,05 - 0,2% Zink; 0,015 - 0,15% Phosphor; Rest Kupfer und übliche Verunreinigungen sowie wahlweiser Zusatz eines oder mehrerer Elemente aus der Gruppe Titan, Zirkon, Magnesium, Zinn bis maximal 0,5%.

7. Gießverfahren nach einem oder mehreren der Ansprüche 1 - 5,
dadurch gekennzeichnet,
daß ein Strang (1) aus einer Kupfer-Eisen-Phosphor-Legierung folgender Zusammensetzung gegossen wird:
0,05 - 1,5% Eisen; 0,01 - 0,45% Phosphor; Rest Kupfer und übliche Verunreinigungen sowie wahlweiser Zusatz eines oder mehrerer Elemente aus der Gruppe Magnesium, Titan, Zirkon, Beryllium, Zinn bis maximal 0,4%.

8. Gießverfahren nach einem oder mehreren der Ansprüche 1 - 5,
dadurch gekennzeichnet,
daß ein Strang (1) aus einer Kupfer-Chrom-Legierung der folgenden Zusammensetzung gegossen wird:
0,3 - 1,2% Chrom; Rest Kupfer und übliche Verunreinigungen sowie wahlweiser Zusatz eines oder mehrerer Elemente aus der Gruppe Zirkon, Titan, Eisen, Silizium bis maximal 0,5%.

9. Gießverfahren nach einem oder mehreren der Ansprüche 1 - 5,
dadurch gekennzeichnet,
daß ein Strang (1) aus einer Kupfer-Chrom-Titan-SiliziumLegierung der folgenden Zusammensetzung gegossen wird:
0,1 -0,5% Chrom; 0,01 - 0,5% Titan; 0,01 - 0,25% Silizium; Rest Kupfer und übliche Verunreinigungen sowie wahlweiser Zusatz eines oder mehrerer Elemente aus der Gruppe Zink, Eisen, Nickel bis maximal 0,4%.

10. Gießverfahren nach einem oder mehreren der Ansprüche 1 - 5,
dadurch gekennzeichnet,
daß ein Strang (1) aus einer Kupfer-Zirkon-Legierung der folgenden Zusammensetzung gegossen wird:
0,02 - 0,3% Zirkon; Rest Kupfer und übliche Verunreinigungen sowie wahlweiser Zusatz eines oder mehrerer Elemente aus der Gruppe Eisen, Chrom, Zinn, Phosphor bis maximal 0,4%.

11. Gießverfahren nach einem oder mehreren der Ansprüche 1 - 5,
dadurch gekennzeichnet,
daß ein Strang (1) aus einer Kupfer-Nickel-Zinn-Legierung der folgenden Zusammensetzung gegossen wird:
5,0 - 15,5% Nickel; 2 - 8,5% Zinn; Rest Kupfer und übliche Verunreinigungen sowie wahlweiser Zusatz eines oder mehrerer Elemente aus den Gruppen Mangan, Eisen, Zink bis 1,5%; Chrom, Titan, Magnesium, Zirkon bis 0,5%; Phosphor bis 0,3%.

12. Gießverfahren nach einem oder mehreren der Ansprüche 1 - 5,
dadurch gekennzeichnet,
daß ein Strang (1) aus einer Kupfer-Nickel-Zinn-Titan-Chrom-Legierung der folgenden Zusammensetzung gegossen wird:
0,2 - 3,0% Nickel; 0,2 - 3,0% Zinn; 0,1 - 1,5% Titan; 0,5 - 1% Chrom; Rest Kupfer und übliche Verunreinigungen sowie wahlweiser Zusatz eines oder mehrerer Elemente aus der Gruppe Eisen, Zink bis 1%.

13. Gießverfahren nach einem oder mehreren der Ansprüche 1 - 5,
dadurch gekennzeichnet,
daß ein Strang (1) aus einer Kupfer-Nickel-Zinn-Aluminium-Legierung der folgenden Zusammensetzung gegossen wird:
4 - 10% Nickel; 1 - 3% Zinn; 1 - 3% Aluminium; Rest Kupfer und übliche Verunreinigungen sowie wahlweiser Zusatz eines oder mehrerer Elemente aus den Gruppen Mangan, Eisen, Zink, Silizium bis 1%; Zirkon, Chrom, Titan bis 0,5%; Magnesium und Phosphor bis 0,3%.

14. Gießverfahren nach einem oder mehreren der Ansprüche 1 - 5,
dadurch gekennzeichnet,
daß ein Strang (1) aus einer Kupfer-Nickel-Silizium-Legierung der folgenden Zusammensetzung gegossen wird:
1 - 4% Nickel; 0,2 - 0,8% Silizium; Rest Kupfer und übliche Verunreinigungen sowie wahlweiser Zusatz eines oder mehrerer Elemente aus den Gruppen Eisen, Mangan, Zink, Zinn bis 1,5%; Chrom, Titan, Magnesium bis 0,8%; Zirkon, Phosphor bis 0,3%.

15. Gießverfahren nach einem oder mehreren der Ansprüche 1 - 5,
dadurch gekennzeichnet,
daß ein Strang (1) aus einer Kupfer-Zinn-Legierung der folgenden Zusammensetzung gegossen wird:
1 - 11% Zinn; 0,01 - 0,35% Phosphor; Rest Kupfer und übliche Verunreinigungen sowie möglicher Zusatz eines oder mehrerer Elemente aus den Gruppen: Zink bis 6%; Eisen, Mangan, Nickel bis 2,5%; Chrom, Titan, Magnesium bis 0,5%; Zirkon bis 0,2%.

16. Gießverfahren nach einem oder mehreren der Ansprüche 1 - 5,
dadurch gekennzeichnet,
daß ein Strang (1) aus einer Kupfer-Zink-Legierung der folgenden Zusammensetzung gegossen wird:
2 - 51% Zink; Rest Kupfer und übliche Verunreinigungen sowie wahlweiser Zusatz eines oder mehrerer Elemente aus den Gruppen: Blei bis 4%; Eisen, Zinn bis 2%; Nickel bis 3%; Silizium bis 2%; Chrom, Titan, Magnesium bis 0,5%; Zirkon bis 0,3%; Phosphor bis 0,2%.

## Claims

1. A casting process for the manufacture of a strip (1) from a melt (3) of a precipitation-forming and/or stress-sensitive and/or segregation-susceptible copper alloy, the improvement wherein a strip (1) is cast with a thickness D, in the range of up to D ≤ 8 mm, onto a moving, intensively cooled metal band (5), while maintaining a solidification front speed ẋ = 0.2 - 8 mm/s, the solidification front speed ẋ being adjusted by the outer cooling conditione and the choice of the strip thickness, while a material having a higher thermal conductivity is associated with a higher strip thickness and a material having a lower thermal conductivity with a lower strip thickness.

2. The casting process according to Claim 1,
wherein the strip (1) is cast in the thickness range of D = 1 - 5 mm.

3. The casting process according to Claim 1 or 2,
wherein the solidification front speed ẋ = 6 - 8 mm/s is maintained.

4. The casting process according to one or more of the Claims 1 - 3,
wherein the melt (3) is applied to the metal band (5) in the area of a guide roller (6) between the 9 o'clock and 12 o'clock positions.

5. The casting process according to one or more of the Claims 1 - 3,
wherein the melt (3) is applied to the metal band (5) down-stream of the 12 o'clock position of the guide roller (6).

6. The casting process according to one or more of the Claims 1 - 5,
wherein the strip (1) is cast having a copper-iron-zinc-phosphorus alloy of the following composition: 1.8 - 2.6 % iron; 0.05 - 0.2 % zinc; 0.015 - 0.15 % phosphorus; the remainder is copper and the usual impurities and a selective addition of one or several elements form the group of titanium, zirconium, magnesium, tin up to a maximum of 0.5 %.

7. The casting process according to one or more of the Claims 1 - 5,
wherein a strip (1) is cast having a copper-iron-phosphorus alloy of the following composition: 0.05 - 1.5 % iron; 0.1 - 0.45 % phosphorus; the remainder is copper and the usual impurities and a selective addition of one or several elements from the group of magnesium, titanium, zirconium, beryllium, tin up to a maximum of 0.4 %.

8. The casting process according to one or more of the Claims 1 - 5,
wherein a strip (1) is cast having a copper-chromium alloy of the following composition: 0.3 - 1.2 % chromium; the remainder is copper and the usual impurities and a selective addition of one or several elements from the group of zirconium, titanium, iron, silicon up to a maximum of 0.5 %.

9. The casting process according to one or more of the Claims 1 - 5,
wherein a strip (1) is cast having a copper-chromium-titanium-silicon alloy of the following composition is cast: 0.1 - 0.5 % chromium; 0.01 - 0.5 % titanium; 0.01 - 0.25 % silicon; the remainder is copper and the usual impurities and a selective addition of one or several elements from the group of zinc, iron, nickel up to a maximum of 0.4 %.

10. The casting process according to one or more of the Claims 1 - 5,
wherein a strip (1) is cast having a copper-zirconium alloy of the following composition: 0.02 - 0.3 % zirconium; the remainder is copper and the usual impurities and a selective addition of one or several elements from the group of iron, chromium, tin, phosphorus up to a maximum of 0.4 %.

11. The casting process according to one or more of the Claims 1 - 5,
wherein a strip (1) is cast having a copper-nickel-tin alloy of the following composition: 5.0 - 15.5 % nickel; 2 - 8.5 % tin; the remainder is copper and the usual impurities and a selective addition of one or several elements from the group of manganese, iron, zinc of up to 1.5 %; chromium, titanium, magnesium, zirconium of up to 0.5 %; phosphorus of up to 0.3 %.

12. The casting process according to one or more of the Claims 1 - 5,
wherein a strip (1) is cast having a copper-nickel-tin-titanium-chromium alloy of the following composition: 0.2 - 3.0 % nickel; 0.2 - 3.0 % tin; 0.1 - 1.5 % titanium; 0.5 - 1 % chromium; the remainder is copper and the usual impurities and a selective addition of one or several elements from the group of iron, zinc of up to 1 %.

13. The casting process according to one or more of the Claims 1 - 5,
wherein a strip (1) is cast having a copper-nickel-tin-aluminum alloy of the following composition: 4 - 10 % nickel; 1 - 3 % tin; 1 - 3 % aluminum; the remainder is copper and the usual impurities and a selective addition of one or several elements from the groups manganese, iron, zinc, silicon of up to 1 %; zirconium, chromium, titanium of up to 0.5 %; magnesium and phosphorus of up to 0.3 %.

14. The casting process according to one or more of the Claims 1 - 5,
wherein a strip (1) is cast having a copper-nickel-silicon alloy of the following composition: 1 - 4 % nickel; 0.2 - 0.8 % silicon; the remainder is copper and the usual impurities and a selective addition of one or several elements from the groups iron, manganese, zinc, tin of up to 1.5 %; chromium, titanium, magnesium of up to 0.8 %; zirconium, phosphorus of up to 0.3 %.

15. The casting process according to one or more of the Claims 1 - 5,
wherein a strip (1) is cast having a copper-tin alloy of the following composition: 1 - 11 % tin; 0.01 - 0.35 % phosphorus; the remainder is copper and the usual impurities and a possible addition of one or several elements from the groups zinc of up to 6 %; iron, manganese, nickel of up to 2.5 %; chromium, titanium, magnesium of up to 0.5 %; zirconium of up to 0.2 %.

16. The casting process according to one or more of the Claims 1 - 5,
wherein a strip (1) is cast having a copper-zinc alloy of the following composition: 2 - 51 % zinc; the remainder is copper and the usual impurities and a selective addition of one or several elements from the groups lead of up to 4 %; iron, tin of up to 2 %; nickel of up to 3 %; silicon of up to 2 %; chromium, titanium, magnesium of up to 0.5 %; zirconium of up to 0.3 %; phosphorus of up to 0.2 %.

## Revendications

1. Procédé de coulée pour fabriquer une barre (1) en forme de bande à partir d'une masse fondue (3) d'un alliage du cuivre formant des précipitation et/ou sensible aux tensions et/ou susceptible de ségrégations, caractérisé en ce qu'une barre (1) est coulée jusqu'à une épaisseur D ≤ 8 mm avec maintien d'une vitesse de solidification ẋ = 0,2 à 8 mm/s sur un bande métallique (5) circulante, refroidie intensivement, où la vitesse de solidification ẋ est ajustée par les conditions de refroidissement extérieures et le choix de l'épaisseur de bande, en ce qu'une épaisseur de bande plus importante est associée à un matériau à conductivité thermique plus élevée et une épaisseur de bande plus faible est associée à un matériau à conductivité thermique plus basse.

2. Procédé de coulée selon la revendication 1, caractérisé en ce qu'une barre (1) dans le domaine d'épaisseur D = 1 à 5 mm est coulée.

3. Procédé de coulée selon la revendication 1 ou 2, caractérisé en ce qu'une vitesse de solidification ẋ = 6 à 8 mm/s est maintenue.

4. Procédé de coulée selon une ou plusieurs des revendications 1 à 3, caractérisé en ce que la masse fondue (3) est appliquée sur la bande métallique (5) dans le domaine du galet de renvoi (6) entre la position de 9 h et la position de 12 h.

5. Procédé de coulée selon une ou plusieurs des revendications 1 à 3, caractérisé en ce que la masse fondue (3) est appliquée sur la bande métallique (5) derrière la position culminante du galet de renvoi (6).

6. Procédé de coulée selon une ou plusieurs des revendications 1 à 5, caractérisé en ce que l'on coule une barre (1) en un alliage cuivre-fer-zinc-phosphore de composition suivante :
1,8-2,6 % de fer ; 0,05-0,2 % de zinc ; 0,015-0,15 % de phosphore ; le reste étant du cuivre et des impuretés courantes ainsi que, au choix, addition d'un ou plusieurs éléments du groupe du titane, du zirconium, du magnésium, de l'étain, jusqu'à 0,5 % au maximum.

7. Procédé de coulée selon une ou plusieurs des revendications 1 à 5, caractérisé en ce que l'on coule une barre (1) en un alliage cuivre-fer-phosphore de composition suivante :
0,05-1,5 % de fer ; 0,01-0,45 % de phosphore ; le reste étant du cuivre et des impuretés courantes ainsi que, au choix, addition d'un ou plusieurs éléments du groupe du magnésium, du titane, du zirconium, du béryllium, de l'étain, jusqu'à 0,4 % au maximum.

8. Procédé de coulée selon une ou plusieurs des revendications 1 à 5, caractérisé en ce que l'on coule une barre (1) en un alliage cuivre-chrome de composition suivante :
0,3-1,2 % de chrome ; le reste étant du cuivre et des impuretés courantes ainsi que, au choix, addition d'un ou plusieurs éléments du groupe du zirconium, du titane, du fer, du silicium jusqu'à 0,5 % au maximum.

9. Procédé de coulée selon une ou plusieurs des revendications 1 à 5, caractérisé en ce que l'on coule une barre (1) en un alliage cuivre-chrome-titane-silicium de composition suivante :
0,1-0,5 % de chrome ; 0,01-0,5 % de titane ; 0,01-0,25 % de silicium ; le reste étant du cuivre et des impuretés courantes ainsi que, au choix, addition d'un ou plusieurs éléments du groupe du zinc, du fer, du nickel, jusqu'à 0,4 % au maximum.

10. Procédé de coulée selon une ou plusieurs des revendications 1 à 5, caractérisé en ce que l'on coule une barre (1) en un alliage cuivre-zirconium de composition suivante :
0,02-0,3 % de zirconium ; le reste étant du cuivre et des impuretés courantes ainsi que, au choix, addition d'un ou plusieurs éléments du groupe du fer, du chrome, de l'étain, du phosphore, jusqu'à 0,4 % au maximum.

11. Procédé de coulée selon une ou plusieurs des revendications 1 à 5, caractérisé en ce que l'on coule une barre (1) en un alliage cuivre-nickel-étain de composition suivante :
5,0-15,5 % de nickel ; 2-8,5 % d'étain ; le reste étant du cuivre et des impuretés courantes ainsi que, au choix, addition d'un ou plusieurs éléments des groupes du manganèse, du fer, du zinc, jusqu'à 1,5 % ; du chrome, du titane, du magnésium, du zirconium jusqu'à 0,5 % ; du phosphore jusqu'à 0,3 %.

12. Procédé de coulée selon une ou plusieurs des revendications 1 à 5, caractérisé en ce que l'on coule une barre (1) en un alliage cuivre-nickel-étain-titane-chrome de composition suivante :
0,2-3,0 % de nickel ; 0,2-3,0 % d'étain ; 0,1-1,5 % de titane ; 0,5-1 % de chrome ; le reste étant du cuivre et des impuretés courantes ainsi que, au choix, addition d'un ou plusieurs éléments du groupe du fer, du zinc, jusqu'à 1 %.

13. Procédé de coulée selon une ou plusieurs des revendications 1 à 5, caractérisé en ce que l'on coule une barre (1) en un alliage cuivre-nickel-étain-aluminium de composition suivante.
4-10 % de nickel ; 1-3 % d'étain ; 1-3 % d'aluminium ; le reste étant du cuivre et des impuretés courantes ainsi que, au choix, addition d'un ou plusieurs éléments des groupes du manganèse, du fer, du zinc, du silicium, jusqu'à 1 % ; du zirconium, du chrome, du titane jusqu'à 0,5 % ; du magnésium et du phosphore jusqu'à 0,3 %.

14. Procédé de coulée selon une ou plusieurs des revendications 1 à 5, caractérisé en ce que l'on coule une barre (1) en un alliage cuivre-nickel-silicium de composition suivante :
1-4 % de nickel ; 0,2-0,8 % de silicium ; le reste étant du cuivre et des impuretés courantes ainsi que, au choix, addition d'un ou plusieurs éléments des groupes du fer, du manganèse, du zinc, de l'étain, jusqu'à 1,5 % ; du chrome, du titane, du magnésium jusqu'à 0,8 % ; du zirconium, du phosphore jusqu'à 0,3 %.

15. Procédé de coulée selon une ou plusieurs des revendications 1 à 5, caractérisé en ce que l'on coule une barre (1) en un alliage cuivre-étain de composition suivante :
1-11 % d'étain ; 0,01-0,35 % de phosphore ; le reste étant du cuivre et des impuretés courantes ainsi que l'addition possible d'un ou plusieurs éléments des groupes : zinc jusqu'à 6 % ; fer, manganèse, nickel jusqu'à 2,5 % ; chrome, titane, magnésium jusqu'à 0,5 % ; zirconium jusqu'à 0,2 %.

16. Procédé de coulée selon une ou plusieurs des revendications 1 à 5, caractérisé en ce que l'on coule une barre (1) en un alliage cuivre-zinc de composition suivante :
2-51 % de zinc ; le reste étant du cuivre et des impuretés courantes ainsi que, au choix, addition d'un ou plusieurs éléments des groupes : plomb jusqu'à 4 % ; fer, étain jusqu'à 2 % ; nickel jusqu'à 3 % ; silicium jusqu'à 2 % ; chrome, titane, magnésium jusqu'à 0,5 % ; zirconium jusqu'à 0,3 % ; phosphore jusqu'à 0,2 %.
